# EUROPÄISCHE PATENTSCHRIFT

(11) **EP 0 305 653 B1**
(45) Veröffentlichungstag und Bekanntmachung des Hinweises auf die Patenterteilung: **27.12.1991**
(21) Anmeldenummer: 88108579.9
(22) Anmeldetag: 28.05.1988
(51) Int. Cl.: B22C 7/02, B22D 19/00

(54) **Gusskörpermodell und Verfahren zum Herstellen eines hohlen Gusskörpers**
Foundry model and process for manufacturing a hollow cast piece
Modèle de fonderie et procédé de fabrication d'une pièce de coulée creuse

(30) Priorität: 29.08.1987 DE 3728918
(43) Veröffentlichungstag der Anmeldung: 08.03.1989
(73) Patentinhaber: EISENGIESSEREI MONFORTS GMBH & CO, D-41006 Mönchengladbach (DE)
(72) Erfinder: Kallen, Wilhelm, D-4050 Mönchengladbach 2 (DE); Quack, Ulrich, D-4050 Mönchengladbach (DE)
(74) Vertreter: von Creytz, Dietrich, Dipl.-Phys.

(56) Entgegenhaltungen:
- WO-A-79/00298
- PATENT ABSTRACTS OF JAPAN, Band 7, Nr. 89 (M-207)[1234], 13. April 1983; & JP-A-58 13 464 (TAKAOKA KOGYO K.K.) 25-01-1983
- PATENT ABSTRACTS OF JAPAN, Band 10, Nr. 138 (M-480)[2195], 21. Mai 1986; & JP-A-60 261 657 (KOMATSU SEISAKUSHO K.K.) 24-12-1985
- PATENT ABSTRACTS OF JAPAN, Band 11, Nr. 380 (M-650)[2827], 11. Dezember 1987; & JP-A-60 151 242 (SEKISUI PLASTICS CO. LTD) 06-07-1987
- PATENT ABSTRACTS OF JAPAN, Band 12, Nr. 10 (M-658)[2857], 13. Januar 1988; & JP-A-62 173 053 (M C L K.K.) 29-07-1987

## Beschreibung

Die Erfindung betrifft ein Gußkörpermodell mit einem Schaumstoffkörper zum Herstellen eines hohlen Gußteils in der Metallgießerei, bei dem der Schaumstoffkörper aus einem in der Hitze von flüssigem Metall, wie Eisen oder Aluminium, gasförmig zerfallenden Material, wie Polystyrolpartikelschaum oder dergleichen, besteht und bei dem die Kontur des Schaumstoffkörpers einseitig mit einem einen Teil der Kontur des herzustellenden Gußteils bildenden feuerfesten Formteil abgedeckt ist. Sie betrifft ferner ein Verfahren zum Herstellen des Gußkörpermodells.

In der Gießerei werden aus Polystyrolpartikelschaum oder einem ähnlichen sich durch Berührung mit flüssigem Metall gasförmig zersetzenden Kunststoff bestehende Modelle des herzustellenden Gußstücks eingesetzt und entweder in binderfreiem Formstoff eingebettet und gegebenenfalls zusammen mit diesem vor und während des Gießens unter Unterdruck gesetzt oder in gebundenem Formstoff eingeformt. Vor dem Einsetzen in die Gießform wird der aus Polystyrolpartikelschaum oder dergleichen bestehende Schaumstoffkörper mit einer in der Gießerei üblichen Schlichte, z. B. durch Eintauchen, behandelt, die aus einer feingemahlenes feuerfestes Material enthaltenden Aufschlämmung bestehen kann. In diesen Bereichen bildet die den Schaumstoffkörper zugewendete Fläche von dessen aus Schlichte bestehender Schale die eigentliche Gießform, während der angrenzende Formstoff, insbesondere Sand, lediglich zum mechanischen Stützen der wie eine Eierschale zerbrechlichen Schlichteschale dient.

Ein Problem dieses Gießverfahrens ergibt sich aus der Herstellung des Gußkörpermodells selbst. Wenn es sich um ein Hohlmodell handelt, werden zum Herstellen vier Form schalen, nämlich zwei Ober- und zwei Unterformen, benötigt. Der fertige, erhärtete Schaumstoffkörper besteht daher aus mindestens zwei Schalen, deren Grenze sich im fertigen Gußteil unvermeidbar sowohl auf dessen Außen- als auch auf dessen Innenfläche abzeichnet.

Wenn die Stoßflächen der Teilschalen des Schaumstoffkörpers nicht exakt aufeinander passen oder nicht exakt aufeinander geklebt werden, dringt bei dem Schlichten des Schaumstoffkörpers Schlichte zwischen die Stoßflächen aneinander grenzender Teile des Schaumstoffkörpers. Probleme bereiten in dieser Hinsicht besonders schwierig zugängliche Teile, insbesondere auf der Innenseite, einer Hohlform. Da die dem Schaumstoffkörper zugewendete Fläche von dessen aus Schlichte bestehender Schale die eigentliche Form des herzustellenden Gußteils bildet, haben in den Schaumkörper bzw. in Nahte zwischen Schaumstoffkörperteilen eingedrungene Schlichtevorsprünge entsprechende Einschnitte im entstehenden Gußteil zur Folge. Wenn solche Einschnitte vorkommen, wird beim Gießen Ausschuß erzeugt.

Ein weiteres Problem des beschriebenen Gießverfahrens ergibt sich daraus, daß der verwendete Schaumstoff eine gegen Druck- oder Stoßausübung sehr empfindliche Oberfläche besitzt. Da wie gesagt die Stoßkanten zusammenzusetzender Teile des Schaumstoffkörpers möglichst unversehrt bleiben müssen, sind nicht nur die Handhabung sondern auch die Lagerung und der Transport schwierig. Wenn eine Stoßstelle ungenau gearbeitet oder beim Transport bzw. bei der Handhabung beschädigt wird, kann zwar grundsätzlich eine Ausbesserung durch Einfügen eines sich ebenso wie der Schaumstoff in der Hitze des flüssigen Metalls gasförmig zersetzenden Klebers ausgebessert werden, eine solche Nacharbeit ist aber aufwendig und in vielen Fällen, insbesondere an unzugänglichen Stellen auf der Innenseite eines Hohlmodells mit der erforderlichen Genauigkeit kaum ausführbar und nachprüfbar.

Aus der JP-A-58 13 464 ist es bekannt, ein Metallrohr in einen Metallgußkörper dadurch einzugießen, daß man ein aus Polystyrolschaum bestehendes, bereits fertiges Modell des zu gießenden Metallkörpers um das Rohr legt und mit dem Rohr als Gießkern im Oberteil eines Gießereikastens nur außen mit Gießereisand umgibt. Im Bekannten geht es offenbar vor allem darum, bei dem Gießen des Metallkörpers ohne einen gesonderten Gießkern, der nach dem Gießen wieder zu entfernen wäre, auszukommen, weil das einzugießende Rohr den Kern ersetzt. Über die Herstellung der Gießereiform, also insbesondere des Polystyrolkörpers selbst, und dazu, auf welche Weise der Polystyrolkörper mit dem Rohr zusammenzufügen ist, gibt die japanische Druckschrift aber keine Auskunft.

In der WO-A-79/00298 wird ein Verfahren zum Herstellen eines Verbundmetallgußkörpers beschrieben, bei dem ein Isolierkörper ganz in den Gußkörper eingebettet wird. Beim Herstellen der Form wird die Isolierschicht auf beide Flächen mit geschäumten Polystyrol belegt. Einzelheiten werden hierzu nicht angegeben; jedoch werden die Polystyrol- und die Isolierkörper offenbar getrennt voneinander und jeweils in Form von zwei getrennten Schalen hergestellt, denn das zum Einsetzen in den Gießkasten vorgesehene Verbundmodell enthält zwei Nähte.

Ein Problem des hier interessierenden Investment-Verfahrens, das heißt bei der Verwendung von Gußkörpermodellen aus Polystyrolschaum, tritt schon bei der Herstellung des Gußkörpermodells selbst auf. Für ein Hohlmodell werden üblicherweise - wie auch nach der genannten WO-A-7900298 - mindestens zwei Schalen benötigt, zu deren Herstellung wiederum insgesamt vier Formschalen, nämlich je eine Ober- und eine Unterform, erforderlich sind. Auf diese Weise fertiggestellte Schalen des Schaumstoffkörpers werden nach dem Zusammensetzen im Gießereikasten allseitig - innen und außen - von Sand umgeben.

Zur Vorbereitung dieses Investment-Gießens wird der aus Schaumstoff bestehende Modellkörper mit einer Schlichte, z.B. durch Eintauchen, behandelt. Wenn die Stoßflächen der beiden Teilschalen des aus Schaumstoff bestehenden Modells nicht exakt aufeinander passen oder nicht exakt miteinander verbunden, z.B. verklebt, werden, dringt bei dieser Vorbehandlung Schlichte zwischen die Stoßflächen der aneinandergrenzenden Schalen. Nach dem Trocknen bildet die Schlichte eine alle Flächen des Schaumkörpers überdeckende feuerfeste Schicht, deren dem Schaumstoff zugewendete Oberfläche die eigentliche Gießformfläche darstellt. Die in Nähte des Schaumstoffkörpers eingedrungenen Teile der Schlichte haben daher entsprechende Einschnitte im später hergestellten Gußteil zur Folge. Ähnliche Probleme ergeben sich dann, wenn der Schaumstoffkörper vor dem Schlichten beschädigt war. Um die genannten Einschnitte oder dergleichen im fertigen Gußkörper auszuschließen, müssen alle entsprechenden Schadstellen vor dem Schlichten mit Hilfe eines sich ebenso wie der Schaumstoff in der Hitze des flüssigen Metalls gasförmig zersetzenden Klebers ausgebessert werden. Eine solche Nacharbeit ist aufwendig und in vielen Fällen, insbesondere an unzugänglichen Stellen auf der Innenseite eines Hohlmodells, mit der erforderlichen Genauigkeit kaum ausführbar und/oder nachprüfbar.

Der Erfindung liegt die Aufgabe zugrunde, ein Gußkörpermodell mit einem im Prinzip beliebig hinterschnittenen Schaumstoff-Hohlmodell zu schaffen, das keine Nähte oder zumindest nur dort Nähte besitzt, also insbesondere nur an der Außenseite, wo eine Nacharbeit auch von Beschädigungen oder Ungenauigkeiten mit erträglichem Aufwand ausführbar ist.

Die erfindungsgemäße Lösung besteht für das eingangs genannte Gußkörpermodell mit einem Schaumstoffkörper, dessen Kontur einseitig mit einem feuerfesten Formteil abgedeckt ist, darin, daß der Schaumstoffkörper nahtlos auf das feuerfeste Formteil aufgeformt ist. Das entsprechende Verfahren zum Herstellen eines Gußkörpermodells besteht darin, daß das feuerfeste Formteil unmittelbar als Teil einer Hohlform zum Herstellen des Schaumstoffkörpers verwendet wird.

Durch die Erfindung wird erreicht, daß sich das Schaumstoff-Hohlmodell von vornherein nahtlos herstellen läßt. Das bedeutet, daß die Fläche des Schaumstoffkörpers, die nach Möglichkeit nicht nachgearbeitet werden soll, mit einem unmittelbar eine Kontur des herzustellenden Gußteils vorgebenden feuerfesten Formteil zu bedecken ist. Von dem Begriff "feuerfester Formkörper" werden erfindungsgemäß Formteile aus metallischem oder nichtmetallischem Material umfaßt, die unmittelbar beim Gießen in ein Metallgußteil eingeformt und zumindest einen Teil von dessen Außenfläche bilden können. Hierzu gehören Metallformteile aus Blech, Guß oder geschmiedetem Material aber auch Sinterwerkstoffe, Keramik, Glas oder dergleichen.

Das Formteil kann als Einlageteil auf der Innenfläche eines hohlen Gußteils aber auch als Hüllteil auf der Außenfläche eines Gußteils vorgesehen werden. Unerwartet wird also durch die Erfindung auch die Möglichkeit geschaffen, einen aus verschiedenen oder verschieden legierten Metallen oder aus Metall und Nichtmetall bestehenden Verbundkörper herzustellen. Beispielsweise läßt sich erfindungsgemäß ein hohler Gußeisenkörper gießen, dessen Innenkontur durch ein vorgefertigtes Einlageteil aus Blech gebildet wird. Erfindungsgemäß kann aber auch ein aus zwei Metallen bestehender Verbundkörper gegossen werden, der beispielsweise eine Außenschale aus Eisen und ein hohles Innenteil aus Aluminium besitzt. Zu den vielen erfindungsgemäß herzustellenden Varianten von Gußkörpern gehört schließlich auch ein mit Keramik oder Glas, innen oder außen beschichtetes Gußeisenteil.

Die durch die Erfindung gebotene Möglichkeit, den Schaumstoffkörper unter Verwendung des feuerfesten Formteils als Teil der Form bereits beim Herstellen des Schaumstoffkörpers zu verwenden, läßt es zu, nahtlose Schaumstoff-Hohlmodelle zu schaffen, so daß bei der nachfolgenden Schlichtebehandlung, die oben beschriebenen durch Nähte des Schaumstoffkörpers begründeten Probleme nicht auftreten können.

Erfindungsgemäß wird der Schaumstoffkörper nahtlos auf das feuerfeste Formteil aufgeformt. Grundsätzlich kann der Schaumstoffkörper auf die Innen- oder Außenfläche eines hohlen feuerfesten Formteils aufgeformt werden. Das Formteil bildet also beim Herstellen des Schaumstoffkörpers einen Teil der Schale der Hohlform. Wesentlich ist, daß bei dieser Verfahrensweise ein einteiliger Schaumstoffkörper entsteht, der keine eventuelle zu Fehlern führende bzw. nachzuarbeitende Nähte besitzt.

Wenn das feuerfeste Formteil eine in den herzustellenden Gußkörper eingehende Einlage des Schaumstoffkörpers bilden soll, genügt zum Herstellen des vollständigen Schaummodells, eine einzige, der vorgesehenen Außenkontur des Schaumstoffkörpers entsprechende Form mit Unter- und Oberschale, weil als Kern dieser Form ein die Innenfläche des herzustellenden Gußkörpers bestimmendes Einlageteil verwendet wird. Entsprechendes gilt, wenn die Außenschale des Schaumstoffkörpers mit dem feuerfesten Formteil abzudecken ist.

Wenn der erfindungsgemäße hohle Schaumstoffkörper einteilig herzustellen ist, können sich ungewollte Einschnitte - wegen einer fehlenden Naht - nicht ergeben, weil die auf den Schaumstoffkörper aufzubringende Schlichte nicht in den Körper eindringen kann. An der Grenze zwischen Ober- und Unterschale einer zum Herstellen des Schaumstoffkörpers verwendeten Außenform können lediglich nach außen vorspringende Grate am Schaumstoff entstehen, die jedoch problemlos nachzuarbeiten sind.

Überraschend läßt die Erfindung noch eine weitere Ausgestaltung zu. Gemäß weiterer Erfindung kann nämlich das wenigstens einen Teil der Kontur des Schaumstoffkörpers abdeckende feuerfeste Formteil auf seiner den herzustellenden Gußkörper zugewandten Fläche mit einem Isolierstoffmantel, insbesondere aus Mineralfaserwolle, belegt werden. Eine solche Anordnung wird besonders bei thermisch belasteten Gußteilen bevorzugt. Günstig ist die isolierende Zwischenlage auch bei Bauteilen, z. B. bei Auspuffkrümmern, die eine möglichst geringe Wärmeaufnahme besitzen sollen. Damit (im Abgasstrom) nachfolgende Bauteile, z. B. Katalysatoren, möglichst schnell heiß werden. Die Einfügung bzw. das Eingießen eines Isolierstoffmantels bietet aber auch die Möglichkeit, das Gewicht des Gußkörpers zu vermindern, ohne dessen Volumen zu verkleinern. In jedem Fall kann der aus Isolierstoff oder dergleichen bestehende Mantel nicht nur auf der Innen- oder Außenfläche sondern auch an der Grenze der verschiedenen Schichten eines erfindungsgemäßen Verbundkörpers vorgesehen werden. Die Verwendung des erfindungsgemäßen feuerfesten Formteils ist also auch dann von Vorteil, wenn, wie in der chemischen Industrie, eine Fläche eines Gußteils in bestimmter Weise zu legieren ist, um die nötige chemische Resistenz sicherzustellen.

Gemäß weiterer Erfindung besteht ein Verfahren zum Herstellen eines hohlen Gußteils in der Metallgießerei unter Verwendung eines in der Hitze von flüssigem Metall, wie Eisen oder Aluminium, gasförmig zerfallenden, insbesondere aus Polystyrolpartikelschaum oder dergleichen bestehenden, Schaumstoffkörpers als Modell darin, daß der Schaumstoffkörper beim Gießen einseitig mit einem feuerfesten, als solches in die Kontur des Gußteils aufzunehmenden Formteil bedeckt wird. Grundsätzlich bedeutet das, daß ein wesentlicher Teil der Innen- oder Außenkontur des herzustellenden Gußteils vorgefertigt und als solches in das fertige Gußteil eingeformt wird.

Anhand der schematischen Zeichnung von Ausführungsbeispielen werden Einzelheiten der Erfindung erläutert. Es zeigen:
- Fig. 1: einen Schnitt durch eine Form zum Herstellen eines hohlen Schaumstoffkörpers;
- Fig. 2: einen Schnitt durch eine Gießform unter Verwendung eines hohlen Schaumstoffkörpers nach Fig. 1; und
- Fig. 3: einen Schnitt durch eine weitere Gießform.

Fig. 1 zeigt eine vorbereitete Form zum Herstellen eines erfindungsgemäßen, insgesamt mit 1 bezeichneten Gußkörpermodells. Das Modell nach Fig. 1 besteht aus einem feuerfesten Formteil 2 und einem daran anzuformenden, einteiligen Schaumstoffkörper 3. Als Form zum Herstellen des Schaumstoffkörpers 3 werden außer dem als Innenschale dienenden Formteil 2 eine aus einer Oberform 4 und einer Unterform 5 bestehende, insgesamt mit 6 bezeichnete Außenschale verwendet.

Bei dem Herstellen des Gußkörpermodells 1 bzw. des Schaumstoffkörpers 3 kann auf der Innenfläche keine unkontrollierbare Naht entstehen, da die Innenkontur bereits durch die Innenfläche des Formteils 2 vorgegeben wird. Auf der Außenfläche des Schaumstoffkörpers 3 kann an der Stoßfläche 7 zwischen Ober- und Unterform 4, 5 lediglich ein nach außen vorspringender Grat auftreten, wenn die beiden an der Stoßfläche 7 sich berührenden Flächen von Ober- und Unterform 4, 5 nicht ganz exakt sind. Ein solcher Grat läßt sich aber am fertigen Gußkörpermodell 1 problemlos nacharbeiten. Auf keinen Fall kommt ein ungewollter Einsprung oder Einschnitt in der Kontur des Gußkörpermodells 1 vor, der bei der Weiterverarbeitung mit Schlichte gefüllt werden könnte.

Die Zeichnung zeigt in Fig. 2 einen Schnitt durch eine für die Eisengießerei vorbereitete Form mit einem Gußkörpermodell 1 nach Fig. 1. Im Ausführungsbeispiel besteht das Gußkörpermodell 1 außer aus dem Formteil 2 und dem Schaumstoffkörper 3 aus einer Isolierstoffschicht 8. Das ganze Gußkörpermodell 1 wird in einem Kasten 9 in binderfreiem Formstoff 10, insbesondere in Sand, innen und außen eingebettet, insbesondere eingerüttelt, so daß im Kasten 9 kein Hohlraum mehr verbleibt. An ein Ende des Schaumstoffkörpers 3 wird ein Eingießtrichter 11 angesetzt. Im übrigen wird die gesamte Oberfläche des im Kasten 9 befindlichen Formstoffs 6 mit einer luftdichten Folie 12 so umgeben, daß ein mit einem Ansaugstutzen 13 über eine Unterdruckleitung 14 in den Formstoff hineinwirkende Unterdruckpumpe den Innenraum der Folie 12 bzw. des Kastens 9, so weit entlüften kann, daß der vorzugsweise aus rieselförmigem Sand bestehende Formstoff 10 insgesamt steif wird.

Beim Eingießen des flüssigen Eisens in den Eingießtrichter 11 wird das Material des Schaumstoffkörpers 3 zersetzt und gasförmig über die Unterdruckleitung 14 in dem Maße abgezogen, wie es durch das flüssige und erstarrende Eisen ersetzt wird. Bei diesem Gießvorgang wird das feuerfeste Formteil 2 (gegebenenfalls auch die Isolierstoffschicht 8) Bestandteil des hergestellten Gußstücks. Das Gußstück nimmt also schließlich den Raum ein, der ursprünglich durch den Schaumstoffkörper 3 verdrängt war. Die Kontur des Schaumstoffkörpers 3, im vorliegenden Fall dessen Außenkontur 15 ist oder wird also zugleich die Außenkontur des Gußkörpers. Die Innenkontur 16 des Gußkörpermodells 1, also im Ausführungsbeispiel die Innenfläche des Formteils 2, bildet zugleich die Innenkontur 16 des herzustellenden Gußteils.

In Fig. 3 wird der Fall eines Verbund-Gußkörpers mit einer Eisenschicht 17 auf der Außenseite und mit einem einen Durchgang 18 aufweisenden hohlen Aluminiumkörper 19 auf der Innenseite. Beim Gießen eines Gußteils nach Fig. 3 wird ein Schaumstoffkörper auf der Innenfläche des Eisenkörpers 18 vorgesehen, z. B. unmittelbar geschäumt, der einen Durchgang 18 besitzt. Während des Gießvorgangs wird der Durchgang 18 mit beispielsweise rieselförmigen Formstoff ausgefüllt. Der Aluminiumkörper 19 nimmt den Platz des Schaumstoffkörpers ein.

### Bezugszeichenliste

- 1 =: Gußkörpermodell
- 2 =: feuerfestes Formteil
- 3 =: Schaumstoffkörper
- 4 =: Oberform
- 5 =: Unterform
- 6 =: Außenschale
- 7 =: Stoßfläche (4, 5)
- 8 =: Isolierstoffschicht
- 9 =: Kasten
- 10 =: Formstoff
- 11 =: Eingießtrichter
- 12 =: Folie
- 13 =: Ansaugstutzen
- 14 =: Unterdruckleitung
- 15 =: Außenkontur
- 16 =: Innenkontur
- 17 =: Eisenkörper
- 18 =: Durchgang
- 19 =: Aluminiumkörper

## Patentansprüche

1. Gußkörpermodell (1) mit einem Schaumstoffkörper (3) zum Herstellen eines hohlen Gußteils in der Metallgießerei, bei dem der Schaumstoffkörper (3) aus einem in der Hitze von flüssigem Metall, wie Eisen oder Aluminium, gasförmig zerfallenden Material, wie Polystyrolpartikelschaum oder dergleichen, besteht und bei dem die Kontur des Schaumstoffkörpers (3) einseitig mit einem einen Teil der Kontur (16) des herzustellenden Gußteils bildenden feuerfesten Formteil (2) abgedeckt ist,
**dadurch gekennzeichnet,**
daß der Schaumstoffkörper (3) nahtlos auf das feuerfeste Formteil (2) aufgeformt ist.

2. Modell nach Anspruch 1,
**dadurch gekennzeichnet,**
daß das feuerfeste Formteil (2) auf einer dem Schaumstoffkörper (3) zugewandten Fläche mit einer feuerfesten Isolierschicht (8), wie Mineralfaserwolle, belegt ist.

3. Modell nach Anspruch 1 oder 2,
**dadurch gekennzeichnet,**
daß das feuerfeste Formteil (2) aus Metall, insbesondere aus gewalztem Blech, besteht.

4. Modell nach einem der Ansprüche 1 bis 3,
**dadurch gekennzeichnet,**
daß das feuerfeste Formteil (2) aus einem Sinterwerkstoff, Keramik oder Glas besteht.

5. Verfahren zum Herstellen eines Gußkörpermodells nach einem oder mehreren der Ansprüche 1 bis 4,
**dadurch gekennzeichnet,**
daß das feuerfeste Formteil (2) unmittelbar als Teil einer Hohlform zum Herstellen des Schaumstoffkörpers (3) verwendet wird.

6. Verfahren nach Anspruch 5,
**dadurch gekennzeichnet,**
daß das feuerfeste Formteil (2) unmittelbar als Innenschale einer eine aus Ober- und Unterform (4, 5) bestehende Außenschale (6) besitzenden Hohlform zum Herstellen des Schaumstoffkörpers (3) verwendet wird.

## Claims

1. A casting pattern (1) having a body (3) of foamed material for producing a hollow casting in a metal foundry, said body (3) consists of a material, as polystyrene particle foam or the like, which is transformable into gas in the heat of a liquid metall, as iron or aluminun, and whereby the contour of said body (3) being covered unilateral by a refractory mould part (2), said refractory mould part being adapted to become part of the hollow casting, characterized in that said foamed material body (3) is formed without seams at said refractory mould part (2).

2. A casting pattern according to claim 1, characterized by a refractory layer (8) of insulating material, as mineral fibre wool, intermediate said refractory mould part (2) and said contour of said body (3).

3. A casting pattern according to claims 1 or 2, characterized in that said refractory mould part (2) is composed of metal, particularly of rolled sheet.

4. A casting pattern according to claims 1 to 3, characterized in that said refractory mould part (2) is composed of sintering material, ceramics or glass.

5. A process for producing a casting pattern according to one or more of claims 1 to 4, characterized in that said refractory mould part (2) is used directly as part of a hollow casting for producing said body (3) of foamed material.

6. A process according to claim 5, characterized in that said refractory mould part (2) is used directly as the inner sheet of a hollow casting for producing said body (3) of foamed material, whereby said hollow casting has an outer sheet which consists of a top and a base mould.

## Revendications

1. Modèle (1) de fonderie comportant un corps (3) en produit alvéolaire pour la fabrication d'une ébauche creuse dans une fonderie de métaux, dans lequel le corps (3) en produit alvéolaire se compose d'une matière, comme une mousse de particules de polystyrène ou similaire, se décomposant en gaz sous l'effet de la chaleur d'un métal liquide, comme du fer ou de l'aluminium, et dans lequel le contour du corps (3) en produit alvéolaire est revêtu d'un côté par une pièce de forme réfractaire (2) constituant une partie du contour (16) de l'ébauche à fabriquer,
**caractérisé en ce que**
le corps (3) en produit alvéolaire est conformé sans bavure sur la pièce de forme réfractaire (2).

2. Modèle selon la revendication 1, caractérisé en ce que la pièce de forme réfractaire (2) est revêtue, sur une surface tournée vers le corps (3) en produit alvéolaire, d'une couche isolante réfractaire (8), comme de la laine de fibres minérales.

3. Modèle selon la revendication 1 ou 2,
**caractérisé en ce que**
la pièce de forme réfractaire (2) est en métal, en particulier en tôle laminée.

4. Modèle selon l'une des revendications 1 à 3
**caractérisé en ce que**
la pièce de forme réfractaire (2) est en une matière frittée, en céramique ou en verre.

5. Procédé de fabrication d'un modèle de fonderie selon l'une ou plusieurs des revendications 1 à 4;
**caractérisé en ce que**
la pièce de forme réfractaire (2) est immédiatement utilisée comme élément d'un corps creux pour fabriquer le corps (3) en produit alvéolaire.

6. Procédé selon la revendication 5,
**caractérisé en ce que**
la pièce de forme réfractaire (2) est immédiatement utilisée comme enveloppe intérieure d'un corps creux possédant une enveloppe extérieure (6) formée d'un moule supérieur ou inférieur (4, 5) pour la fabrication du corps (3) en produit alvéolaire.
